# EUROPÄISCHE PATENTSCHRIFT

(11) **EP 0 275 381 B1**
(45) Veröffentlichungstag und Bekanntmachung des Hinweises auf die Patenterteilung: **04.03.1992**
(21) Anmeldenummer: 87116299.6
(22) Anmeldetag: 05.11.1987
(51) Int. Cl.: B41M 5/26

(54) **Verfahren zur Übertragung von Farbstoffen**
Dye transfer process
Procédé pour le transfert de colorant par la chaleur

(30) Priorität: 13.11.1986 DE 3638756
(43) Veröffentlichungstag der Anmeldung: 27.07.1988
(73) Patentinhaber: BASF Aktiengesellschaft, 67063 Ludwigshafen (DE)
(72) Erfinder: Etzbach, Karl-Heinz, Dr., D-6710 Frankenthal (DE); Sens, Rüdiger, Dr., D-6800 Mannheim1 (DE)

(56) Entgegenhaltungen:
- CHEMICAL ABSTRACTS, Band 71, Nr. 5, 4. August 1969, Seite 58, Nr. 22918y, Columbus, Ohio, US; (J.M. STRALEY et al.) 10-12-1968

## Beschreibung

Die vorliegende Erfindung betrifft ein neues Verfahren zur Übertragung von Cyanovinylfarbstoffen von einem Träger auf ein mit Kunststoff beschichtetes Papier durch Sublimation oder Verdampfung mit Hilfe eines Thermokopfes.

Beim Sublimations-Transferverfahren wird ein Transferblatt, welches einen sublimierbaren Farbstoff, gegebenenfalls zusammen mit einem Bindemittel, auf einem Träger enthält, mit einem Heizkopf mit kurzen Heizimpulsen (Dauer: Bruchteile einer Sekunde) von der Rückseite erhitzt, wobei der Farbstoff sublimiert oder verdampft und auf ein Aufnahmemedium transferiert wird. Der wesentliche Vorteil dieses Verfahrens besteht darin, daß die Steuerung der zu übertragenden Farbstoffmenge (und damit die Farbabstufung) durch Einstellung der an den Heizkopf abzugebenden Energie leicht möglich ist.

Allgemein wird die Farbaufzeichnung unter Verwendung der drei subtraktiven Grundfarben Gelb, Magenta und Cyan (und gegebenenfalls Schwarz) durchgeführt. Um eine optimale Farbaufzeichnung zu ermöglichen, sollten die dabei verwendeten Farbstoffe folgende Eigenschaften besitzen:
- leichte Sublimier- oder Verdampfbarkeit (im allgemeinen ist diese Anforderung bei den Cyanfarbstoffen am schwierigsten zu erfüllen);
- hohe thermische und photochemische Stabilität sowie Resistenz gegen Feuchtigkeit und chemische Stoffe;
- geeignete Farbtöne für die subtraktive Farbmischung aufweisen;
- einen hohen molekularen Absorptionskoeffizienten aufweisen;
- leicht technisch zugänglich sein.

Die meisten der bekannten, für den thermischen Transferdruck verwendeten Farbstoffe erfüllen diese Forderungen jedoch nicht in ausreichendem Maße.

Aus dem Stand der Technik sind für diesen Zweck bereits Farbstoffe bekannt. So sind beispielsweise in der JP-A-229 786/1985 Dicyano- und Tricyanovinylfarbstoffe beschrieben, wobei die Dicyano- bzw. Tricyanovinylgruppe jeweils an einen Dialkylaminophenylrest gebunden ist.

Der Erfindung lag die Aufgabe zugrunde, ein Verfahren zur Übertragung von Farbstoffen bereitzustellen, wobei die Farbstoffe unter den Anwendungsbedingungen eines Thermokopfes leicht sublimier- oder verdampfbar, keine thermische und photochemische Zersetzung erleiden, sich zu Druckfarben verarbeiten lassen und den koloristischen Anforderungen genügen sollten. Außerdem sollten sie technisch leicht zugänglich sein.

Es wurde nun gefunden, daß die Übertragung von Farbstoffen von einem Träger auf ein mit Kunststoff beschichtetes Papier durch Sublimation oder Verdampfung mit Hilfe eines Thermokopfes vorteilhaft gelingt, wenn man einen Träger verwendet, auf dem sich Farbstoffe der Formel I
befinden, in der
- R¹ und R²: gleich oder verschieden sind und unabhängig voneinander jeweils Wasserstoff, C₁-C₄-Alkyl, das gegebenenfalls durch Fluor, Chlor, Brom oder C₁-C₄-Alkoxy substituiert ist, C₂-C₄-Alkenyl, Benzyl, Phenyl, Cyclohexyl oder zusammen mit dem Stickstoffatom einen fünf- oder sechsgliedrigen gesättigten heterocyclischen Rest,
- R³: Wasserstoff, C₁-C₄-Alkyl, Benzyl, Phenyl, C₁-C₆-Alkoxyphenyl, C₁-C₄-Dialkylaminophenyl, Halogen oder jeweils gegebenenfalls durch C₁-C₄-Alkyl, Fluor, Chlor oder Brom substituiertes Furyl oder Thienyl,
- R⁴: Wasserstoff oder Cyano und
- R₅: Cyano oder den Rest COOR⁶, in dem R⁶ für C₁-C₄-Alkyl, das gegebenenfalls durch Fluor, Chlor, Brom, Hydroxy, C₁-C₄-Alkoxy, C₅-C₇-Cycloalkyl oder Phenyl substituiert ist, oder für C₅-C₇-Cycloalkyl steht, bedeuten.

R¹ und R² in Formel I stehen beispielsweise für Wasserstoff; Methyl, Ethyl, Propyl, Isopropyl, Butyl, Isobutyl, sec-Butyl, tert-Butyl, Fluormethyl, Chlormethyl, Difluormethyl, Trifluormethyl, 2-Fluorethyl, 2-Chlorethyl, 2-Bromethyl, Pentafluorethyl, 2-Chlor-1,1,2,2-tetrafluoroethyl, Nonafluorbutyl; 2-Methoxyethyl, 2-Ethoxyethyl, 2-Propoxyethyl, 2-Isopropoxyethyl, 2-Butoxyethyl, 2-sec-Butoxyethyl, 2-Methoxypropyl, 1-Methoxyprop-2-yl, 2-Methoxybutyl, 2-Ethoxybutyl, 4-Methoxybutyl, 4-Isopropoxybutyl; Ethenyl, Prop-2-en-1-yl, But-2-en-1-yl, 2-Methylprop-2-en-1-yl; Phenyl; Benzyl oder Cyclohexyl.

R¹ und R² in Formel I stehen außerdem zusammen mit dem Stickstoffatom beispielsweise für folgende heterocyclischen Reste: Pyrrolidino, Piperidino, Morpholino, N-Methylpiperazino, N-Ethylpiperazino, N-Propylpiperazino, N-Isopropylpiperazino, N-Butylpiperazino, N-Isobutylpiperazino oder N-sec-Butylpiperazino.

R³ in Formel I steht beispielsweise für Wasserstoff; Methyl, Ethyl, Propyl, Isopropyl, Butyl, Isobutyl, sec-Butyl, tert-Butyl; Benzyl; Phenyl; 2-Methoxyphenyl, 4-Methoxyphenyl, 2-Ethoxyphenyl, 4-Ethoxyphenyl, 4-Propoxyphenyl, 4-Isopropoxyphenyl, 4-Butoxyphenyl, 4-Isobutoxyphenyl, 4-sec-Butoxyphenyl, 4-tert-Butoxyphenyl, 4-Pentyloxyphenyl, 4-Isopentyloxyphenyl, 4-Hexyloxyphenyl; 2-Dimethylaminophenyl, 4-Dimethylaminophenyl, 4-Diethylaminophenyl, 4-Dipropylaminophenyl, 4-Diisopropylaminophenyl, 4-Dibutylaminophenyl, 4-(N-Methyl-N-ethylamino)phenyl; Fluor, Chlor, Brom; Fur-2-yl, 5-Methylfur-2-yl, 5-Ethylfur-2-yl, 5-Propylfur-2-yl, 5-Isopropylfur-2-yl, 5-Butylfur-2-yl, 2,5-Dimethylfur-3-yl, 2,4,5-Trimethylfur-3-yl; 5-Fluorfur-2-yl, 5-Chlorfur-2-yl, 5-Bromfur-2-yl; Thien-2-yl, 5-Methylthien-2-yl, 5-Ethylthien-2-yl, 5-Propylthien-2-yl, 2,5-Dimethylthien-3-yl, 5-Fluorthien-2-yl, 5-Chlorthien-2-yl oder 5-Bromthien-2-yl.

R⁴ in Formel I steht für Wasserstoff oder Cyano.

R⁵ in Formel I steht beispielsweise für Cyano; Methoxycarbonyl, Ethoxycarbonyl, Propoxycarbonyl, Isopropoxycarbonyl, Butoxycarbonyl, sec-Butoxycarbonyl, tert-Butoxycarbonyl, Fluormethoxycarbonyl, Chlormethoxycarbonyl, Difluormethoxycarbonyl, Trifluormethoxycarbonyl, 2-Fluorethoxycarbonyl, 2-Chlorethoxycarbonyl, 2-Bromethoxycarbonyl, Pentafluorethoxycarbonyl, 2-Chlor-1,1,2,2-Tetrafluorethoxycarbonyl, Nonafluorbutoxycarbonyl; 2-Hydroxyethoxycarbonyl, 2-Hydroxypropoxycarbonyl, 3-Hydroxypropoxycarbonyl, 2-Hydroxybutoxycarbonyl, 4-Hydroxybutoxycarbonyl; 2-Methoxyethoxycarbonyl, 2-Ethoxyethoxycarbonyl, 2-Propoxyethoxycarbonyl, 2-Isopropoxyethoxycarbonyl, 2-Butoxyethoxycarbonyl, 2-sec-Butoxyethoxycarbonyl, 2-Methoxypropoxycarbonyl, 3-Methoxypropoxycarbonyl, 1-Methoxyprop-2-oxycarbonyl, 2-Methoxybutoxycarbonyl, 2-Ethoxybutoxycarbonyl, 4-Methoxybutoxycarbonyl, 4-Isopropoxybutoxycarbonyl; Cyclopentylmethoxycarbonyl, Cyclohexylmethoxycarbonyl, Cycloheptylmethoxycarbonyl, 2-Cyclohexylethoxycarbonyl, Benzyloxycarbonyl, 2-Phenylethoxycarbonyl; Cyclopentyloxycarbonyl, Cyclohexyloxycarbonyl oder Cycloheptyloxycarbonyl.

Vorzugsweise führt man das erfindungsgemäße Verfahren so durch, daß man einen Träger verwendet, auf dem sich Farbstoffe der Formel I befinden, in der R¹ und R² unabhängig voneinander Wasserstoff, C₁-C₄-Alkyl, Benzyl, Phenyl oder zusammen mit dem Stickstoffatom einen fünf- oder sechsgliedrigen gesättigten heterocyclischen Rest und R³ Wasserstoff, C₁-C₄-Alkyl, Benzyl, Phenyl, 4-(C₁-C₄-Alkoxy)phenyl, 4-(C₁-C₄-Dialkylamino)phenyl oder jeweils gegebenenfalls durch Methyl oder Chlor substituiertes Furyl oder Thienyl bedeuten.

Die Farbstoffe der Formel I sind an sich bekannt oder können nach an sich bekannten Methoden erhalten werden.

So erhält man beispielsweise diejenigen Farbstoffe der Formel I, in denen R⁴ Wasserstoff bedeutet, indem man die entsprechenden in Ringposition 5 unsubstituierten Thiazole einer Vilsmayer-Formylierung unterwirft und die resultierenden 5-Formylthiazole mit Malondinitril oder den jeweils entsprechenden Cyanessigsäureestern umsetzt.

Weitere Herstellungsmethoden sind in der DE-A-3 227 329 sowie in Ann. Chem. Band 250 (1889), S. 265, beschrieben.

Die Tricyanovinylfarbstoffe (R⁴ = Cyano) wurden analog dem in J. Ämter. Chem. Soc. Band 80 (1958), S. 2806, beschriebenen Verfahren durch Umsetzung der entsprechenden Thiazolderivate mit Tetracyanoethylen hergestellt.

Im Vergleich zu den bei den bekannten Verfahren verwendeten Farbstoffen zeichnen sich die bei dem erfindungsgemäßen Verfahren übertragenen Farbstoffe im allgemeinen durch bessere Sublimierfähigkeit, höhere Lichtechtheiten, höhere Resistenz gegen chemische Stoffe sowie geringere Resublimation aus dem Papier aus.

Zur Herstellung der für das Verfahren benötigten Farbstoffträger werden die Farbstoffe in einem geeigneten Lösungsmittel, z.B. Chlorbenzol oder Isobutanol mit einem Bindemittel zu einer Druckfarbe verarbeitet. Diese enthält den Farbstoff in gelöster oder dispergierter Form. Die Druckfarbe wird mittels einer Rakel auf den inerten Träger aufgetragen und die Färbung an der Luft getrocknet.

Als Bindemittel kommen z.B. Ethylcellulose, Polysulfone oder Polyethersulfone in Betracht. Inerte Träger sind z.B. Seidenpapier, Löschpapier, Pergaminpapier oder Kunststoffolien mit guter Wärmebeständigkeit, z.B. gegebenenfalls metallbeschichteter Polyester, Polyamid oder Polyimid. Die Dicke des Trägers beträgt vorzugsweise 3 bis 30 µm. Weitere für das erfindungsgemäße Verfahren geeignete Trägermaterialien, Bindemittel sowie Lösungsmittel zur Herstellung der Druckfarben sind in der DE-A-3 524 519 beschrieben.

Als Farbstoffnehmerschicht kommen prinzipiell alle temperaturstabilen Kunststoffschichten, die eine Affinität zu den zu transferierenden Farbstoffen aufweisen, z.B. Polyester, in Betracht.

Die Übertragung erfolgt mittels eines Thermokopfs, der genügend Heizleistung abgeben muß, damit innerhalb weniger Millisekunden der Farbstoff übertragen wird.

Die Erfindung soll durch die folgenden Beispiele näher erläutert werden:
Um das Transferverhalten der Farbstoffe quantitativ und in einfacher Weise prüfen zu können, wurde der Thermotransfer mit großflächigen Heizbacken anstelle eines Thermokopfes durchgeführt. Außerdem wurde bei der Herstellung der zu prüfenden Farbstoffträger auf ein Bindemittel verzichtet.

### A) Allgemeines Rezept für die Beschichtung der Träger mit Farbstoff:

1 g Ethylenglykol, 1 g Dispergiermittel auf der Basis eines Kondensationsproduktes aus Phenol, Formaldehyd und Natriumhydrogensulfit, 7,5 g Wasser und 0,5 g Farbstoff der Formel I werden zusammen mit 10 g Glaskugeln (2 mm ⌀) in Gefäße gefüllt und nach dem Verschließen auf einem Schüttelgerät (Red Devil®) geschüttelt, bis die mittlere Teilchengröße des Farbstoffs ≦ 1 µm ist (Dauer: je nach Farbstoff 8 bis 12 Stdn.). Die Glaskugeln werden abgesiebt, die so erhaltene Farbstoffdispersion, die gegebenenfalls mit Wasser auf das doppelte Volumen verdünnt wird, mit einer 6 µm-Rakel auf Papier abgezogen und an der Luft getrocknet.

### B) Prüfung auf Sublimations- oder Verdampfungs-Verhalten

Die mit dem zu prüfenden Farbstoff beschichtete Papierschicht (Leber) wird mit derjenigen Seite auf der sich die Farbstoffschicht befindet auf eine 80 µm dicke Polyesterfolie (Nehmer) gelegt und angedrückt. Geber/Nehmer werden dann mit Alu-Folie umwickelt und zwischen zwei beheizten Platten 30 sec. lang erhitzt. Die in die Polyesterfolie übergewanderte Farbstoffmenge wird photometrisch bestimmt.

Trägt man den Logarithmus der bei verschiedenen Temperaturen (Bereich: 100 bis 200°C) gemessenen Extinktion A der angefärbten Polyesterfolien gegen die zugehörige reziproke absolute Temperatur auf, so erhält man Geraden, aus deren Steigung die Aktivierungsenergie ΔE_{T} für das Transferexperiment berechnet wird:

Zur vollständigen Charakterisierung wird aus den Auftragungen zusätzlich die Temperatur T* [°C] entnommen, bei der die Extinktion A der angefärbten Polyesterfolie den Wert 1 erreicht.

Die in der nachfolgenden Tabelle 1 genannten Farbstoffe der Formel
wurden nach A) verarbeitet und die resultierenden, mit Farbstoff beschichteten Träger nach B) auf das Sublimationsverhalten geprüft. In der Tabelle sind jeweils der resultierende Farbton sowie die Thermotransferparameter T* und ΔE_{T} aufgeführt.

## Patentansprüche

1. Verfahren zur Übertragung von Farbstoffen von einem Träger auf ein mit Kunststoff beschichtetes Papier durch Sublimation oder Verdampfung mit Hilfe eines Thermokopfes, dadurch gekennzeichnet, daß man einen Träger verwendet, auf dem sich Farbstoffe der Formel I befinden, in der
R¹ und R² gleich oder verschieden sind und unabhängig voneinander jeweils Wasserstoff, C₁-C₄-Alkyl, das gegebenenfalls durch Fluor, Chlor, Brom oder C₁-C₄-Alkoxy substituiert ist, C₂-C₄-Alkenyl, Benzyl, Phenyl, Cyclohexyl oder zusammen mit dem Stickstoffatom einen fünf- oder sechsgliedrigen gesättigten heterocyclischen Rest,
R³ Wasserstoff, C₁-C₄-Alkyl, Benzyl, Phenyl, C₁-C₆-Alkoxyphenyl, C₁-C₄-Dialkylaminophenyl, Halogen oder jeweils gegebenenfalls durch C₁-C₄-Alkyl, Fluor, Chlor oder Brom substituiertes Furyl oder Thienyl,
R⁴ Wasserstoff oder Cyano und
R⁵ Cyano oder den Rest COOR⁶, in dem R⁶ für C₁-C₄-Alkyl, das gegebenenfalls durch Fluor, Chlor, Brom, Hydroxy, C₁-C₄-Alkoxy, C₅-C₇-Cycloalkyl oder Phenyl substituiert ist, oder für C₅-C₇-Cycloalkyl steht, bedeuten.

2. Verfahren gemäß Anspruch 1, dadurch gekennzeichnet, daß R¹ und R² unabhängig voneinander Wasserstoff, C₁-C₄-Alkyl, Benzyl, Phenyl oder zusammen mit dem Stickstoffatom einen fünf- oder sechsgliedrigen gesättigten heterocyclischen Rest und R³ Wasserstoff, C₁-C₄-Alkyl, Benzyl, Phenyl, 4-(C₁-C₄-Alkoxy)phenyl, 4-(C₁-C₄-Dialkylamino)phenyl oder jeweils gegebenenfalls durch Methyl oder Chlor substituiertes Furyl oder Thienyl bedeuten.

## Claims

1. A process for transferring a dye from a substrate to a plastics-coated paper by sublimation or vaporization using a thermal printing head, which comprises using a substrate on which there is a dye of the formula I where
R¹ and R² are identical or different and each, independently of the other, is hydrogen, C₁-C₄-alkyl which may be substituted by fluorine, chlorine, bromine or C₁-C₄-alkoxy, C₂-C₄-alkenyl, benzyl, phenyl, cyclohexyl or together with the nitrogen atom a five- or six-membered saturated heterocyclic radical,
R³ is hydrogen, C₁-C₄-alkyl, benzyl, phenyl, C₁-C₆-alkoxyphenyl, C₁-C₄-dialkylaminophenyl, halogen or unsubstituted or C₁-C₄-alkyl-, fluorine-, chlorine- or bromine-substituted furyl or thienyl,
R⁴ is hydrogen or cyano and
R⁵ is cyano or COOR⁶ where R⁶ is C₁-C₄-alkyl which may be substituted by fluorine, chlorine, bromine, hydroxyl, C₁-C₄-alkoxy, C₅-C₇-cycloalkyl or phenyl,or C₅-C₇-cycloalkyl.

2. A process as claimed in claim 1, wherein R¹ and R² are independently of each other hydrogen, C₁-C₄-alkyl, benzyl, phenyl or together with the nitrogen atom a five- or six-membered saturated heterocyclic radical, and R³ is hydrogen, C₁-C₄-alkyl, benzyl, phenyl, 4-(C₁-C₄-alkoxy)-phenyl, 4-(C₁-C₄-dialkylamino)-phenyl or unsubstituted or methyl- or chlorine-substituted furyl or thienyl.

## Revendications

1. Procédé de transfert de colorants sur un papier enduit de matière plastique à partir d'un support, par sublimation ou vaporisation à l'aide d'une tête thermique, caractérisé en ce qu'on utilise un support sur lequel se trouvent des colorants de formule I dans laquelle
R¹ et R² sont identiques ou différents et représentent chacun, indépendamment l'un de l'autre, un atome d'hydrogène, un reste alkyle en C₁-C₄ qui est éventuellement substitué par un atome de fluor, de chlore, de brome ou par un groupement alcoxy en C₁-C₄, un reste alcényle en C₂-C₄, benzyle, phényle, cyclohexyle, ou ils forment ensemble, avec l'atome d'azote, un reste hétérocyclique saturé penta- ou hexagonal,
R³ représente un atome d'hydrogène, un reste alkyle en C₁-C₄, benzyle, phenyle, C₁-C₆-alcoxyphényle, C₁-C₄-dialkylaminophényle, un atome d'halogène ou un reste furyle ou thiényle éventuelement substitué par un reste alkyle en C₁-C₄ ou par un atome de fluor, de chlore ou de brome,
R⁴ représente un atome d'hydrogène ou un groupement cyano et
R⁵ représente un groupement cyano ou le reste COOR⁶, dans lequel R⁶ est mis pour un reste alkyle en C₁-C₄, qui est éventuellement substitue par un atome de fluor, de chlore, de brome ou par un reste hydroxy, alcoxy en C₁-C₄, cycloalkyle en C₅-C₇ ou phényle, ou pour un reste cycloalkyle en C₅-C₇.

2. Procédé selon la revendication 1, caractérisé en ce que R¹ et R² représentent chacun, indépendamment l'un de l'autre, un atome d'hydrogène, un reste alkyle en C₁-C₄, benzyle, phényle ou forment ensemble, avec l'atome d'azote, un reste hétérocyclique saturé penta- ou hexagonal, et R³ représente un atome d'hydrogène, un reste alkyle en C₁-C₄, benzyle, phényle, 4-(C₁-C₄-alcoxy)phényle, 4-(C₁-C₄-dialkylamino)phényle ou un radical furyle ou thiényle éventuellement substitué par un reste méthyle ou un atome de chlore.
